# EUROPÄISCHE PATENTSCHRIFT

(11) **EP 0 164 006 B1**
(45) Veröffentlichungstag und Bekanntmachung des Hinweises auf die Patenterteilung: **28.12.1988**
(21) Anmeldenummer: 85106109.3
(22) Anmeldetag: 17.05.1985
(51) Int. Cl.: E04B 1/80

(54) **Wärmedämmformkörper mit Umhüllung**
Enveloped heat-insulating member
Elément d'isolation avec revêtement

(30) Priorität: 18.05.1984 DE 3418637
(43) Veröffentlichungstag der Anmeldung: 11.12.1985
(73) Patentinhaber: WACKER-CHEMIE GMBH, D-81737 München (DE)
(72) Erfinder: Kratel, Günter, Dr. Dipl.-Chem., D-8961 Durach-Bechen (DE); Stohr, Günter, Dr. Dipl.-Chem., D-8961 Durach-Bechen (DE); Schreiner, Franz, Dipl.-Ing. (FH), D-8961 Sulzberg (DE)

(56) Entgegenhaltungen:
- EP-A- 0 047 494
- DE-A- 2 443 390
- FR-A- 732 594
- FR-A- 2 321 025
- US-A- 4 444 821
- Meyers Enzyklopädisches Lexikon, Band 16, Seite 219

## Beschreibung

Die Erfindung betrifft Wärmedämmplatten auf Basis von verpresstem, mikroporösem Wärmedämmstoff mit Umhüllung.

Wärmedämmformkörper auf Basis von verpresstem, mikroporösem Wärmedämmstoff sind beispielsweise gemäss DE-A-3033515 (EP-A-00 47 494) bekannt. Es ist weiterhin bekannt, derartige Formkörper teilweise oder vollständig mit Umhüllungen, z.B. mit Glasfasergeweben, Alufolien oder anderem Kaschierungsmaterial, zu versehen. Derartige Wärmedämmformkörper zeichnen sich vor allem im Bereich höherer Temperaturen, insbesondere im Temperaturbereich von etwa 200°C bis 1.000°C durch ausgezeichnete Isoliereigenschaften aus. Im Temperaturbereich zwischen etwa -50°C bis 200°C gleichen sich ihre Isoliereigenschaften allerdings anderen, im Bereich höherer Temperaturen weniger leistungsfähigen oder ungeeigneten Isolierstoffen an.

Entsprechend werden grosse Schichtdicken an mikroporösem Isoliermaterial erforderlich, wenn eine Isolierung so ausgelegt werden soll, dass bei Isolierung gegen hohe Temperaturen die kalte Seite der Isolierschicht nur noch Temperaturen im Bereich von etwa -10°C bis 40°C aufweist.

Nun sind bereits Messungen bekannt geworden, nach denen die Isolierwirkung von evakuierten Schüttungen mikroporösen Materials oder die Isolierwirkung von Schüttungen mikroporösen Materials, die beispielsweise mit Xenon erfüllt sind, eine gegenüber mit Luft erfüllten Schüttungen verbesserte Isolierwirkung aufweisen.

Aufgabe der Erfindung war es, die Isolierwirkung von Wärmedämmformkörpern auf Basis von verpresstem, mikroporösem Wärmedämmaterial im Temperaturbereich von etwa -50°C bis 200 °C zu verbessern.

Es wurde nun gefunden, dass die Isolierwirkung von Formkörpern auf Basis von verpresstem, mikroporösem Material dadurch verbessert werden kann, dass die Formkörper evakuiert werden. Alternativ dazu können diese Formkörper anstatt mit Luft mit Gasen wie Krypton, Xenon, Schwefelhexafluorid oder Kohlendioxid erfüllt sein. Überraschenderweise ist der Verbesserungseffekt bezüglich der Isolierwirkung, der durch Evakuieren dieser Formkörper erzielt wird, immer noch so gross, dass er den erhöhten konstruktiven Aufwand lohnt, obwohl der Luftgehalt von verpressten Formkörpern gegenüber Schüttungen naturgemäss bereits durch den Pressvorgang stark reduziert wurde.

Gegenstand der Erfindung sind Wärmedämmplatten aus mit einer Umhüllung,versehenem, verpresstem, mikroporösem Wärmedämmstoff auf Basis von feinteiligen Metalloxiden die dadurch gekennzeichnet sind, dass die Umhüllung gasdicht ist und der Partialdruck von Luft innerhalb der umhüllten Wärmedämmplatten weniger als 20 mbar beträgt.

Die erfindungsgemässen Wärmedämmplatten können, falls erwünscht, einen Gehalt an Krypton, Xenon, Schwefelhexafluorid oder Kohlendioxid aufweisen. Der Partialdruck an den genannten Gasen kann 0 - 1000 mbar, insbesondere 0 - bis 400 mbar betragen.

Als mikroporöser Wärmedämmstoff werden feinteilige Metalloxide eingesetzt Folgende typische Zusammensetzungen für Wärmedämmaterial haben sich bewährt
30-100 Gew.% feinteiliges Metalloxid
0- 30 Gew.% Trübungsmittel
0- 20 Gew.% Fasermaterial
0- 15 Gew.% anorganisches Bindemittel.

Vorzugsweise beträgt der Bindemittelanteil 0,3 bis 1,5 Gew.%.

Beispiele für feinteiliges Metalloxid sind pyrogen erzeugte Kieselsäuren, einschliesslich Lichtbogenkieselsäuren, alkaliarme Fällungskieselsäuren, analog hergestelltes Aluminiumoxid, Titandioxid und Zirkondioxid. Die feinteiligen Metalloxide weisen spezifische Oberflächen von 50-700 qm/g, vorzugsweise 70-400 qm/g auf.

Als Trübungsmittel kommen Ilmenit, Titandioxid, Siliciumcarbid, Eisen-II-Eisen-III-Mischoxid, Chromdioxid, Zirkonoxid, Mangandioxid, sowie Eisenoxid in Betracht Die Trübungsmittel weisen vorteilhafterweise ein Absorptionsmaximum im Infrarotbereich zwischen 1,5 und 10₁tm auf.

Beispiele für Fasermaterial sind Glaswolle, Steinwolle, Schlackenwolle, keramische Fasern, wie sie aus Schmelzen von Aluminiumoxid und/ oder Siliciumoxid gewonnen werden, Asbestfasern und andere.

Als anorganisches Bindemittel werden beispielsweise die Boride des Aluminiums, des Titans, des Zircons, des Calciums, Silicide wie Calciumsilicid und Calcium-Aluminium-Silicid, insbesondere durch Borcarbid eingesetzt. Beispiele für weitere Bestandteile sind basische Oxide, insbesondere Magnesiumoxid, Calciumoxid oder-Bariumoxid.

Die erfindungsgemässen Wärmedämmplatten weisen zumeist eine ebene Form auf. In speziellen Fällen können sie jedoch auch die Form von Kreissegmenten und dergleichen annehmen.

Als weitere Formgebungselemente seien abgeschrägte Kanten, Falze und dergleichen genannt.

Die Wärmedämmplatten auf Basis von mikroporösem Material sind erfindungsgemäss mit gasdichten Umhüllungen versehen. An die Druckfestigkeit dieser Umhüllungen sind relativ geringe Ansprüche zu stellen, da sie in unmittelbarem Kontakt mit dem Formkörper stehen und damit derart abgestützt sind, dass der Druck der umgebenden Atmosphäre abgefangen wird.

Beispiele für Umhüllungsmaterial sind Verbundfolien mit einer Schichtfolge aus thermoplastischem Material/Metallfolie/thermoplastischem Material. Im speziellen Fall besteht eine solche Verbundfolie aus einer schichtfolge von Polypropylen/Aluminiumfolie/Polyester. Andere Beispiele sind Verbundfolien mit einer Schichtfolge aus Polyfluorkohlenwasserstoff/Polyimid, die noch ggf. eine Schicht aus Aluminiumfolie aufweisen können. Vorzugsweise besteht die Umhüllung aus Gründen der günstigen Fertigung der erfindungsgemässen Wärmedämmplatten aus zwei getrennten Schichten, einer ersten Schicht, die aus einem thermoplastischen Material, wie beispielsweise Polyethylen, besteht, und einer zweiten Schicht, die aus einer der vorstehend genannten Verbundfolien bestehen kann.

Es können jedoch auch z.B. Glasplatten als Umhüllung dienen, die durch gasdichte Dichtungsmassen verbunden sind. Beispiele für derartige Dichtungsmassen sind Polymerisate und Copolymerisate von Hexafluoropropylen, Vinylidenfluorid und dergleichen.

Zur Herstellung der erfindungsgemässen Wärmedämmplatten werden zunächst die Formkörper nach an sich bekannten Methoden vorgefertigt Vorzugsweise umfasst die Fertigung folgende Verfahrensschritte:
a) Vorverdichten der Wärmedämmischung auf Basis von mikroporösem Wärmedämmaterial bei Drücken von 1-5 bar, insbesondere etwa 2 bar;
b) Verpressen des vorverdichteten Materials in die Endform bei Enddrücken von 10-15 bar, wobei gegenüber dem Schüttgewicht des mikroporösem Materials eine etwa 5- bis 10-fache Verdichtung erfolgt.
c) gegebenenfalls Erhitzen des verpessten Formkörpers bei Temperaturen von 500 °C bis 800 °C.

Beim Vorverdichten bzw. Verpressen sollen die in der Schüttung eingeschlossenen Gase entweichen können. Daher erfolgt das Verdichten und Verpressen vorzugsweise unter Anlegen von Unterdruck. Das Entgasen kann auch schon vor dem Verdichten bzw. Verpressen erfolgen.

Der vorgefertigte Formkörper wird anschliessend mit einer Umhüllung versehen und schliesslich evakuiert, bis der Partialdruck an Luft 20 mbar nicht mehr übersteigt Typischerweise wird evakuiert, bis der Partialdruck an Luft 20 mbar bis 10-⁴ mbar beträgt Falls erwünscht kann das evakuierte System anschliessend mit Gasen wie Krypton, Xenon, Schwefelhexafluorid, Kohlendioxid oder deren Gemischen gefüllt werden. Abschliessend wird die Umhüllung luftdicht versiegelt Eine derartige Versiegelung erfolgt beispielsweise durch Abschweissen der vorstehend beschriebenen Verbundfolien.

Die erfindungsgemässen Wärmedämmplatten finden insbesondere Verwendung zur Isolierung im Temperaturbereich von -50°C bis 200°C. Sie dienen beispielsweise als Isolierungen in Kühlhauseinrichtungen. Eine weitere Anwendung eröffnet sich als Zusatzelement für Wärmeisolierungen in Speicheröfen und dergleichen, wobei sie vorzugsweise im Verbund mit nicht evakuierten Hochtemperatur Isolierungen auf Basis von mikroporösem Wärmedämmstoff eingesetzt werden. Hierbei ist vorgesehen, dass die nicht evakuierte Wärmedämmschicht so ausgelegt ist, dass ein Wärmegefälle auf eine Temperatur von etwa 100 °C bis 200 °C entsteht und im Verbund dazu die erfindungsgemässe, evakuierte Wärmedämmplatte ein Wa̅rmegefa̅lle insgesamt auf eine Temperatur, die im Bereich der Umgebungstemperatur liegt, sichert.

Durch Einsatz der erfindungsgemässen Wärmedämmplatten stehen hochleistungsfähige Isolieranordnungen zur Verfügung, deren Schichtdicken gegenüber herkömmlichen Isolieranordnungen mit vergleichbarer lsolierwirkung entscheidend reduziert sind. Die Montage der erfindungsgemässen Wärmedämmplatten erfolgt in gleicher Weise wie die Montage herkömmlicher Wärmedämmplatten.

### Beispiel

Es wurde eine 20 mm dicke Platte (Fläche 300 x 300 mm) durch Verpressen einer Wärmedämmischung aus
60 Gew.% hochdisperser Kieselsäure
34,5Gew.% Ilmenit
5 Gew.% Aluminiumsilikat-Faser
0,5 Gew. % Borcarbid
bei 10 kp/Cm² verpresst.

Die Platte wurde mit einer 100 µm dicken Verbundfolie (Polypropylen/Aluminium/Polyester) umhüllt und auf einen Restdruck von 20 mbar evakuiert.

Die Wärmeleitzahl 1 der Platte betrug bei 100 °C

Zum Vergleich wurde für die nicht evakuierte Platte eine Wärmeleitzahl von gemessen.

Entsprechend ergibt sich eine um 46% erhöhte Wärmedämmeffizienz bei der erfindungsgemässen Platte.

## Patentansprüche

1. Wärmedämmplatte aus mit einer Umhüllung versehenem, verpresstem, mikroporösem Wärmedämmstoff auf Basis von feinteiligen Metalloxiden, dadurch gekennzeichnet, dass die Umhüllung gasdicht ist und der Partialdruck von Luft innerhalb der umhüllten Wärmedämmplatte weniger als 20 mbar beträgt.

2. Wärmedämmplatte nach Anspruch 1, gekennzeichnet durch einen Gehalt an Krypton, Xenon, Schwefelhexafluorid, Kohlendioxid oder deren Gemischen.

3. Wärmedämmplatte nach mindestens einem der Ansprüche 1 und 2, dadurch gekennzeichnet, dass als Umhüllung eine Verbundfolie verwendet wird, die aus zumindest einer metallischen Schicht und einer Schicht aus thermoplatischem Polymermaterial besteht

## Claims

1. Heat-insulating board composed of compression-moulded, microporous heat-insulating material, equipped with an envelope and based on finely divided metal oxides, characterized in that the envelope is gas-tight and the partial pressure of the air within the enveloped heat-insulating board is less than 20 mbar.

2. Heat-insulating board according to claim 1, characterized in that in contains krypton, xenon, sulphur hexafluoride, carbon dioxide or mixtures thereof.

3. Heat-insulating board according to an least one of claims 1 and 2, characterized in that the envelope used is composite sheeting composed of at least one metallic layer and a layer of thermoplastic polymer material.

## Revendications

1. Panneau calorifuge, comportant une enveloppe, en un matériau calorifuge microporeux comprimé à base d'oxydes de métaux en fines particules, panneau caractérisé en ce que son enveloppe est étanche aux gaz et en ce que la pression partielle de l'air, à l'intérieur du panneau calorifuge enveloppé, est inférieure à 20 mbars.

2. Panneau calorifuge selon la revendication 1, caractérisé en ce qu'il contient du krypton, du xénon, de l'hexafluorure de soufre, du bioxyde de carbone ou un de leurs mélanges.

3. Panneau calorifuge selon l'une au moins des revendications 1 et 2, caractérisé en ce qu'on utilise comme enveloppe une feuille stratifiée consistant en au moins une couche métallique et en une couche d'un matériau polymère thermoplastique.
